# FASCICULE DE BREVET EUROPEEN

(11) **EP 0 249 092 B1**
(45) Date de publication et mention de la délivrance du brevet: **07.03.1990**
(21) Numéro de dépôt: 87107673.3
(22) Date de dépôt: 26.05.1987
(51) Int. Cl.: F01D 5/28, C22C 29/10

(54) **Plaquette de protection pour aube en titane et procédé de brasage d'une telle plaquette**
Schutzschild für eine Turbinenschaufel aus Titan und Lötverfahren für ein solches Schutzschild
Protection shield for a turbine blade made of titanium, and brazing method for such a shield

(30) Priorité: 28.05.1986 FR 8607661
(43) Date de publication de la demande: 16.12.1987
(73) Titulaire: GEC ALSTHOM SA, 75116 Paris (FR)
(72) Inventeur: Coulon, André, F-90160 Bessoncourt (FR)
(74) Mandataire: Weinmiller, Jürgen

(56) Documents cités:
- DE-A- 2 004 724
- FR-A- 1 146 511
- FR-A- 2 482 627
- GB-A- 692 867
- GB-A- 1 479 855

## Description

La présente invention concerne une aube en alliage de titane comprenant une plaquette de protection. Les aubes en alliage de titane pour turbines à vapeur sont particulièrement intéressantes pour les derniers étages à basse pression où les aubes doivent être grandes. Toutefois dans ces derniers étages la vapeur d'eau comporte des gouttes d'eau qui viennent frapper les aubes mobiles dont la vitesse périphérique est grande.

Pour protéger les bords d'attaque des aubes on fixe par soudage ou brasage sur ces bords d'attaque une plaquette comportant les composants suivants:
TiC: 28 à 40%
Cr + Co : 12 à 26%
Mo: 1 à 6%
Ni: 3 à 8%
Cu: 0, 3 à 1,5%
Fe complément

Le carbure de titane possède un coefficient de dilatation et un module de cisaillement identiques au titane. Le liant est constitué de cobalt et de chrome qui présentent une grande résistance intrinsèque à l'érosion et de nickel qui améliore la ductilité de l'ensemble.

Le fer constitue la matrice de base dans laquelle les carbures de titane s'intégrent sans difficulté.

La structure de la plaquette est une martensite au nickel qui présente une grande résistance à l'usure du fait de la présence de chrome et de cobalt et une ténacité relativement élevée du fait de la présence de nickel.

L'invention concerne également un procédé de brasage de la plaquette caractérisé en ce qu'il comporte les étapes suivantes:
- Pose de la plaquette sur l'aube avec interposition entre les deux d'un feuillard à base de cuivre d'une épaisseur comprise entre 7 et 15/100ème de mm.
- Montée à une température comprise entre 900_{°} et 950°C de l'aube avec sa plaquette dans un four sous vide ou à atmosphère inerte et maintien de cette température pendant un temps compris entre 30 et 75 minutes.
- Refroidissement jusqu'à la température ambiante.

Grâce à ce procédé, le brasage entre l'aube, le feuillard à base de cuivre et la plaquette est simultané et optimal. De plus il y a mise en solution au moins partielle du carbure de titane conférant ainsi à la plaquette une dureté supérieure à 50 HRC.

Il est connu du document GB-A 1 479 855 de braser une couche protection en carbure de titane sur une aube de turbine en titane en utilisant de l'argent mais la résistance à la traction d'une telle brasure n'est pas optimale.

Si on désire une plaquette de dureté supérieure à 60 HRC on remonte, après le refroidissement à l'ambiante, à la température jusqu'à 450_{°}C-500_{°}C et on la maintient pendant 4 à 6 heures avant de la refaire redescendre jusqu'à l'ambiante.

Cette étape supplémentaire permet la mise en solution quasi-totale du carbure de titane et simultanément assure un traitement thermique de détente.

L'invention va maintenant être décrite plus en détail en se référant à un mode de réalisation particulier cité à titre d'exemple non limitatif et représenté par les dessins annexés.
La figure 1 représente une plaquette selon l'invention fixée sur une aube en carbure de titane.
La figure 2 représente une vue de dessus de l'aube de la figure 1.
La figure 3 représente une coupe de l'aube de la figure 1.

L'aube de turbine à vapeur représentée à la figure 1 comporte un pied 1 et une pale vrillée 2 comprenant un bord d'attaque 3 et un bord de fuite 4. A la partie haute de l'aube on a déposé le long du bord d'attaque 3 côté extrados une plaquette 5. Cette plaquette s'étend sur environ un tiers de la largeur de la pale 2. Entre la pale et la plaquette est disposé un feuillard à base de cuivre 6 (fig. 2 et 3).

L'aube est en alliage de titane et la plaquette 5 a la composition suivante:
TiC = 28 à 40% Mo: 1 à 6%
Cr+Co=12à_{26%} Ni=3à 8%
Fe = complément Cu = 0,3 à 1,5%

Deux compositions particulières ont donné de bons résultats.
TiC Cr Co Mo Ni Cu Fe

Composition 1 32% 20% 0% 2% 3% 1 % Complément

Composition 2 33% 14% 9% 5% 6% 0,8%Complément.

On obtient la plaquette par frittage et compactage mécanique à partir de poudres suivis d'un usinage. La plaquette aura une longueur égale à la partie de la pale à protéger (jusqu'à 500 mm), une largeur adéquate, sera de forme plane ou gauche, avec ou sans angle ou arrondi, en vue de son adaptation à la forme du bord d'attaque de la pale.

L'usinage doit être fait avec suffisamment de précision pour que le jeu résiduel entre la pale 2 et la plaquette 5 soit partout inférieur à 1/10ème de mm.

On prépare ensuite la pale 2 et on brase la plaquette 5 sur la pale 2 en intercalant entre les deux un feuillard 6 à base de cuivre d'une épaisseur comprise entre 7 et 15/100 ème de mm.

Pour réaliser l'opération de brasage on met la pale 2 munie de la plaquette 5 dans un four, celle-ci étant maintenue en place par deux ou trois pinces en molybdène.

On monte la température jusqu'à une température comprise entre 900°C et 950°C. Cette température est maintenue pendant 30 à 75 minutes suivant l'épaisseur du bord d'attaque de l'aube, puis on laisse refroidir le four jusqu'à l'ambiante.

Ce traitement permet en plus du brasage de réaliser un durcissement structural de la plaquette 5 par mise en solution d'une partie importante du carbure de titane. La plaquette 5 a alors une dureté de 50 à 55 HRC.

Pour augmenter encore la dureté de la plaquette 5 on fait subir à celle-ci le traitement additional suivant.

On remonte la température du four jusqu'à 450-500C et on la maintient pendant 4 à 6 heures ce qui entraîne une mise en solution quasi-totale du carbure de titane. De plus cela permet de réaliser simultanément un traitement de détente.

## Revendications

1. Aube (1) de turbine en titane comprenant une plaquette de protection (5), caractérisée en ce que la plaquette comporte les composants suivants :
TiC 28 à 40%
Cr + Co 12 à 26%
Mo 1 à 6%
Ni 3 à 8%
Cu 0,3 à 1,5%
Fe complément.

2. Procédé de fabrication de l'aube (1) selon la revendication 1, caractérisé en ce qu'il comporte les étapes suivantes :
- Pose d'une plaquette (5) avec les composants suivants:
TiC 28 à 40%
Cr + Co 12 à 26%
Mo 1 à 6%
Ni 3 à8%
Cu 0,3 à 1,5%
Fe complément
sur l'aube (1) avec interposition entre les deux d'un feuillard (6) à base de cuivre d'une épaisseur comprise entre 7 et 15/1 OOème de mm.
- Montée à une température comprise entre 900°C et 950_{°}C de l'aube (1) avec sa plaquette (5) dans un four sous vide ou à atmosphère inerte et maintien de cette température pendant un temps compris entre 30 et 75 minutes.
- Refroidissement jusqu'à l'ambiante.

## Patentansprüche

1. Turbinenschaufel (1) aus Titan, mit einer Schutzkappe (5), dadurch gekennzeichnet, daß die Kappe die folgenden Bestandteile aufweist:
TiC: 28 bis 40%
Cr + Co: 12 bis 26%
Mo: 1 bis 6%
Ni: 3 bis 8%
Cu: 0,3 bis 1,5%
Fe Rest

2. Verfahren zur Herstellung der Schaufel (1) nach Anspruch 1, dadurch gekennzeichnet, daß es die folgenden Stufen aufweist:
- Anbringen der Kappe (5) mit den folgenden Bestandteilen:
TiC: 28 bis 40%
Cr + Co: 12 bis 26%
Mo: 1 bis 6%
Ni: 3 bis 8%
Cu: 0,3 bis 1,5%
Fe Rest
auf der Schaufel (1) unter Einfügung eines Blattes auf Kupferbasis mit einer Dicke von 70 bis 150 µm zwischen beiden Teilen;
- Erwärmen der Schaufel (1) mit ihrer Kappe (5) auf eine Temperatur zwischen 900_{°}C und 950_{°}C in einem Ofen unter Vakuum oder inerter Atmosphäre und Aufrechterhaltung dieser Temperatur während einer Dauer zwischen 30 und 75 Minuten; und
-Abkühlung auf Umgebungstemperatur.

## Claims

1. A titanium turbine blade (1) comprising a protective tip (5), characterized in that the tip includes the following constituents:
TiC: 28% to 40%
Cr + Co : 12% to 25%
Mo: 1% to 6%
Ni: 3% to 8%
Cu: 0,3% to 1,5%
Fe: balance

2. A method of manufacturing the blade (1) according to claim 1, characterized in that it comprises the following steps:
-The tip (5) composed of
TiC: 28% to 40%
Cr + Co : 12% to 25%
Mo: 1% to 6%
Ni: 3% to 8%
Cu: 0,3% to 1,5%
Fe: balance
is placed on the blade (1) and a copper-based strip having a thickness lying between 7/100 mm and 15/100 mm is interposed therebetween;
- the temperature of the blade (1) and its tip (5) is raised to between 900°C and 950°C in a vacuum or inert atmosphere oven, and this temperature is maintained for a period of between thirty minutes and seventy-five minutes; and
- the temperature is lowered to ambient.
